# FASCICULE DE BREVET EUROPEEN

(11) **EP 2 252 712 B1**
(45) Date de publication et mention de la délivrance du brevet: **29.11.2017**
(21) Numéro de dépôt: 09721360.7
(22) Date de dépôt: 03.03.2009
(51) Int. Cl.: C21C 7/00, C21C 7/04

(54) **NOUVEL ADDITIF POUR LE TRAITEMENT DES ACIERS RESULFURES**
NEUARTIGER ZUSATZ ZUR BEARBEITUNG VON SULFURISIERTEM STAHL
NOVEL ADDITIVE FOR TREATING RESULPHURIZED STEEL

(30) Priorité: 03.03.2008 FR 0851372
(43) Date de publication de la demande: 24.11.2010
(73) Titulaire: AFFIVAL, 59730 Solesmes (FR)
(72) Inventeur: POULALION, André, 48200 SAINT CHELY D'APCHER (FR); GERARDIN, Sébastien, F-57000 Metz (FR)
(74) Mandataire: Lavoix
(86) Numéro de dépôt international: PCT/FR2009/050341
(87) Numéro de publication internationale: WO 2009/115722

(56) Documents cités:
- EP-A- 1 715 065
- WO-A-2005/078142
- WO-A-2006/000714
- FR-A- 2 792 234
- BERGMANN B ET AL: "CASTABILITY ASSURANCE OF AL-KILLED SI-FREE STEEL BY CALCIUM WIRE TREATMENT" 1ST EUROPEAN CONFERENCE ON CONTINUOUS CASTING, MILANO, IT, 23 septembre 1991 (1991-09-23), pages 1501-1508, XP000353907
- OELSCHLAGEL ET AL: "Treating steel with Ferrokal wire" IRON AND STEEL, IPC SCIENCE AND TECHNOLOGY PRESS LTD. GUILDFORD, GB, vol. 54, no. 6, 1 décembre 1981 (1981-12-01), pages 323-330, XP001251404
- MURRAY P: "USE OF CORED WIRE TO INTRODUCE METALLIC POWDERS INTO MOLTEN METAL" METALLURGIST, CONSULTANTS BUREAU. NEW YORK, US, vol. 41, no. 1/02, 1 janvier 1997 (1997-01-01), pages 53-55, XP000722334 ISSN: 0026-0894

## Description

La présente invention est dans le domaine technique des fils fourrés pour l'introduction d'additif dans un bain d'acier liquide, du type comprenant une gaine métallique entourant ledit additif, destiné à traiter les aciers spéciaux dits resulfurés et notamment calmés à aluminium. L'invention a également trait à un procédé de fabrication d'aciers resulfurés au moyen du fil fourré précité.

Sont considérés comme aciers resulfurés, les aciers dont le procédé de fabrication fait intervenir une addition de soufre dans le bain de métal liquide. Les aciers dits resulfurés sont des nuances dont l'élaboration par la voie "coulée continue" est parfois difficile à maîtriser et ce, d'autant plus que les teneurs en S (soufre) et Al (aluminium) sont élevées. En effet, la coulabilité de ces nuances en coulée continue se dégrade quand les teneurs en S et Al sont élevées, ce qui est le cas typiquement pour une teneur en S supérieure à 0,25 % en poids et une teneur en Al supérieure à 0,03 % en poids. La coulabilité de l'acier dépend étroitement de la présence dans l'acier de particules solides en suspension (inclusions) au moment de son passage dans le répartiteur de coulée continue. Ces particules solides peuvent être des oxydes, comme l'alumine (Al₂O₃), ou des sulfures (CaS), qui s'accrochent aisément aux parois réfractaires des éléments de coulée continue (quenouilles, busettes...) en formant des dépôts, ce qui provoque des bouchages. Par ailleurs, ces particules solides dégradent la qualité des demi-produits et donc les propriétés d'emploi finales des aciers.

Il n'y a pas de bouchage et la coulabilité est bonne si les inclusions sont liquides au moment du passage de l'acier dans le répartiteur. Liquides, les inclusions ne peuvent former des dépôts sur les réfractaires de coulée. On cherche à remplir cette condition, dans le procédé sidérurgique classique, à travers plusieurs étapes effectuées en amont de la coulée continue.

Les inclusions d'oxydes solides du type alumine (Al₂O₃) ou spinelles (Al₂O₃-MgO) sont essentiellement formées lors de l'opération de désoxydation de l'acier (opération dite de calmage) voire lors des ré-oxydations du bain de métal liquide au cours du procédé d'élaboration. Ces inclusions doivent être absolument transformées en inclusions liquides par addition de calcium (traitement inclusionnaire), généralement sous forme de fil fourré pouvant contenir du CaSi ou Ca pur. Le calcium ainsi introduit dans l'acier se combine avec les inclusions solides pour former de nouveaux composés du type Al₂O₃ - CaO ou Al₂O₃ - CaO-SiO₂ liquides à la température de coulée de l'acier travaillé. WO 2005/078142 et surtout WO-2006/000714 A2 divulguent ainsi différents procédés de traitement des inclusions solides consistant à introduite un fil fourré dans un bain d'acier liquide au plus profond de la poche en sorte d'éviter que les additifs contenus dans le fil fourré ne soient vaporisés avant d'atteindre une profondeur suffisante et/ou ne réagissant en surface avec le laitier. Les additifs en question sont notamment des matériaux supportant du calcium en vue de traiter les inclusions endogènes.

Cependant, si la teneur en soufre du bain d'acier liquide est trop élevée au moment de l'addition de calcium, le calcium introduit peut se combiner au soufre pour former des sulfures de calcium solides (CaS) nuisibles à la coulabilité. Dans ce cas de figure, il est impératif de procéder à une opération de désulfuration de l'acier avant l'addition de calcium (Ca), afin d'atteindre une teneur en soufre (S) suffisamment faible, compatible avec l'ajout d'une grande quantité de calcium (Ca). Ensuite, seulement après le traitement inclusionnaire, on peut procéder à la resulfuration pour atteindre le niveau de soufre stipulé par le cahier des charges.

La figure 1 annexée schématise le procédé sidérurgique classique, qui comprend les trois grandes étapes présentées ci-dessus:
- étape 1: désulfuration de l'acier (période qui peut demander plusieurs dizaine de minutes) ;
- étape 2 : traitement inclusionnaire;
- étape 3 : resulfuration de l'acier.

La présente invention se propose de simplifier le procédé métallurgique de fabrication des aciers dits resulfurés (ou à haute teneur en soufre), assurant ainsi un gain de productivité, tout en garantissant un niveau de qualité équivalent et une bonne coulabilité des aciers obtenus.

A cet effet, l'invention concerne, selon un premier aspect, un fil fourré pour l'introduction d'additif dans un bain d'acier liquide, ledit fil fourré étant du type comprenant une gaine métallique entourant ledit additif, et caractérisé en ce que ledit additif comprend majoritairement (au moins 85% en poids) du silicate de calcium. Le silicate de calcium est issu de la réaction dans des proportions données de la chaux (CaO) avec la silice (SiO₂). Le silicate de calcium est habituellement décrit dans l'état de la technique sous la forme du mélange binaire suivant : (CaO. SiO₂) dans lequel la proportion en poids de chaux (CaO) par rapport à celle de silice (SiO₂) est ajustée notamment en fonction de la température de fusion visée pour le silicate de calcium obtenu.

Le fil fourré selon l'invention comprend un mélange d'oxydes à base de silicate de calcium (CaO.SiO₂) permettant avantageusement de supprimer l'étape 1 précitée de désulfuration préalable (gain de plusieurs dizaines de minutes) et d'éviter l'ajout de calcium (Ca) (sous toute forme : CaSi ou Ca pur), tout en garantissant un traitement efficace de la population inclusionnaire solide du bain d'acier liquide, compatible avec les techniques de coulée continue. Ce fil fourré contenant le mélange d'oxydes à base de CaO.SiO₂ permet en effet, lorsqu'il est introduit dans l'acier liquide, de modifier la nature et la morphologie des inclusions d'oxydes solides présentes dans le bain d'acier liquide sans risquer la formation de sulfures solides néfastes. Il ne faut pas ainsi confondre les siliciures de calcium (« calcium silicide ») ajoutés dans les traitements inclusionnaires connus de l'état de la technique, notamment du document WO-2005/078142, et les oxydes de calcium et de silicium que sont les silicates de calcium (CaO.Si0₂) selon la présente invention.

Le fil fourré selon l'invention permet, lorsqu'il est introduit dans un bain d'acier liquide, de transformer les inclusions solides présentes dans l'acier liquide (essentiellement des oxydes tels que Al₂O₃) qui sont à l'origine des bouchages des coulées continues, en inclusions liquides - à la température de coulée de l'acier travaillé - qui s'écoulent facilement. Les inclusions d'oxydes formées peuvent avantageusement se charger de soufre (S) lors de la solidification de l'acier mais il n'y a pas formation de sulfure de calcium (CaS), c'est-à-dire d'inclusions solides à la température de coulée de l'acier travaillé comprenant du soufre (S).

Dans une variante, ledit additif comprend une teneur en chaux (Ca0) variant entre 31% et 44% en poids et une teneur en silice (SiO₂) variant entre 56% et 69% en poids.

Les proportions en chaux et en silice sont déterminées en sorte de correspondre aux valeurs contenues dans la zone circulaire délimitée en pointillés aux environs du point eutectique référencé E aux figures 2 et 3, représentant le diagramme ternaire Al₂O₃ - CaO - SiO₂. Ces proportions sont optimales en sorte d'obtenir un silicate de calcium (CaO.SiO₂) ayant une température de fusion inférieure ou égale à la température de travail de l'acier liquide traité. Le point E précis désigne les proportions en chaux et en silice préférées dans le mélange binaire que forme le silicate de calcium.

Selon un deuxième aspect, l'invention se rapporte à un procédé de fabrication d'aciers spéciaux dits "resulfurés", ledit procédé comprenant une étape d'introduction, dans le bain d'acier liquide, du fil fourré de l'invention. Ces aciers présentent une teneur en soufre qui varie de 0,02% à plus de 0,25% en poids.

Dans une variante préférée de réalisation, le procédé de l'invention vise la fabrication d'aciers resulfurés calmés à l'aluminium.

De manière caractéristique, le procédé selon l'invention permet de traiter les inclusions solides notamment d'oxyde d'aluminium Al₂O₃, contenues dans les bains d'aciers liquides destinés à la production d'aciers à haute teneur en soufre, sans qu'il soit nécessaire de procéder à la désulfuration préalable de l'acier, tout en garantissant une modification des inclusions solides et l'amélioration de la coulabilité exigée par les outils de coulées continues modernes.

Dans une variante, le procédé selon l'invention comprend une première étape destinée à obtenir une base d'acier liquide, par exemple par fusion de ferrailles, une deuxième étape de désoxydation, une troisième étape de mise à nuance, une quatrième étape de dégazage, une cinquième étape de traitement des inclusions solides à l'aide d'un fil fourré selon l'invention.

La deuxième étape consiste à désoxyder le bain d'acier liquide qui contient une teneur très importante en oxygène dissous, incompatible avec les procédés de fabrication ultérieurs. L'oxygène dissous est fixé notamment grâce à l'ajout d'aluminium dans le bain d'acier liquide. Cette deuxième étape est couramment appelée "calmage". L'oxygène dissous et l'aluminium vont alors se combiner pour former des inclusions solides d'alumine (Al₂O₃) qu'il conviendra de transformer en inclusions liquides par modification de leur composition chimique en vue de l'étape de coulée continue.

Dans une variante, la troisième étape de mise à nuance est la mise à nuance finale de l'acier liquide, éventuellement de la teneur en soufre.

L'étape de désulfuration des aciers contenant du soufre - préalable indispensable au traitement inclusionnaire à l'aide de silico-calcium tel que connu dans l'état de la technique - étant supprimée dans le procédé selon l'invention, l'ajustement de la teneur en soufre conformément au cahier des charges peut être par exemple effectué lors de la première mise à nuance avant le traitement inclusionnaire.

Dans une variante, ledit procédé ne comprend pas d'étape de désulfuration avant l'étape de traitement des inclusions solides, notamment avant la cinquième étape de traitement des inclusions solides.

Dans une variante, ledit procédé comprend une étape de bullage doux d'homogénéisation de la poche d'acier liquide après la cinquième étape de traitement des inclusions solides, de préférence à l'aide d'un bouchon poreux disposé au fond de la poche d'acier liquide.

Cette étape a pour fonction d'homogénéiser la distribution des inclusions.

L'invention a également trait à l'utilisation du fil fourré précité pour améliorer la coulabilité des bains d'acier resulfurés.

L'invention va maintenant être décrite en détail.

La présente invention a pour but de remplacer le traitement sidérurgique connu, destiné à contrôler la coulabilité d'un bain d'acier liquide notamment resulfuré, par un traitement à l'aide d'un additif à base de silicate de calcium.

Comme moyen préféré d'introduction dudit additif dans le bain de métal liquide est utilisée la technique du fil fourré, reconnue pour son efficacité et sa simplicité.
Le fil fourré pour l'introduction d'additif dans un bain d'acier liquide, selon l'invention, est du type comprenant une gaine métallique entourant ledit additif. Avantageusement, ledit additif comprend essentiellement du silicate de calcium apte à interagir avec les inclusions solides présentes dans l'acier liquide (notamment des oxydes d'aluminium Al₂O₃) et à les transformer en inclusions liquides qui s'écoulent facilement et permettent ainsi d'éviter des bouchages des coulées continues.

L'additif destiné à être introduit dans le bain d'acier liquide, au moyen du fil fourré selon l'invention, peut en outre comprendre un fondant (tel que des fluorures), dont le rôle est d'abaisser la température de fusion de l'additif contenu dans le fil fourré, de sorte à l'amener à l'état liquide dès l'introduction dans le bain d'acier liquide et à le garder en cet état, car seule une composition liquide à base de silicate de calcium peut absorber les particules solides présentes dans le bain d'acier. La proportion du fondant dans l'additif est inférieure ou égale à 10% en poids.

L'additif destiné à être introduit dans le bain d'acier liquide, au moyen du fil fourré selon l'invention, peut en outre comprendre un autre oxyde métallique tel que FeO, MnO ou MgO. La proportion de ces oxydes métalliques dans l'additif est inférieure ou égale à 2% en poids.

Cet oxyde métallique a pour fonction d'abaisser la température de fusion dudit additif. Au-delà de 2% en poids dudit additif, ledit additif a tendance à former des inclusions solides à la température de coulée.

Selon un deuxième aspect, l'invention se rapporte à un procédé de fabrication d'aciers spéciaux dits "resulfurés", ledit procédé comprenant une étape d'introduction, dans le bain d'acier liquide, du fil fourré de l'invention.

Le procédé de l'invention comprend un traitement métallurgique destiné à modifier la nature et la morphologie des inclusions présentes dans un bain d'acier liquide (notamment des inclusions solides), à un moment précis de l'élaboration d'aciers resulfurés.

Ce traitement métallurgique consiste en l'introduction dans le bain d'acier liquide du fil fourré selon l'invention, comprenant un additif à base de silicate de calcium apte à agir sur les inclusions solides notamment d'alumine en les transformant en inclusions liquides, améliorant ainsi la coulabilité de l'acier traité.

Le mécanisme exact d'interaction entre les inclusions à base de silicate de calcium introduites dans le bain d'acier liquide grâce au fil fourré contenant l'additif et les inclusions endogènes solides présentes dans un bain d'acier liquide (notamment Al₂O₃) n'est pas connu. Vraisemblablement, il s'agit d'un processus physique d'absorption de l'alumine par le silicate de calcium, ce qui conduit à la formation de composés complexes Al₂O₃ - CaO - SiO₂.

Le mélange d'oxydes contenu dans le fil fourré selon l'invention possède la particularité d'avoir un bas point de fusion. Le mélange strictement binaire CaO-SiO₂ présente un point eutectique à 1436°C (pour 63% de SiO₂). Ce point de fusion peut être diminué si le mélange est associé à d'autres constituants tels que des oxydes métalliques (FeO, MnO, MgO) ou des fondants, par exemple du type CaF₂.

Les températures de travail lors de l'élaboration de l'acier liquide sont bien supérieures à la température de fusion du mélange d'oxydes contenu dans le fil fourré. Il en découle que le fil fourré introduit dans le bain d'acier liquide libère de fines particules d'oxydes liquides.

Ces inclusions liquides, réparties rapidement dans toute la poche d'acier liquide, ont un grand pouvoir de captation des inclusions solides d'alumine ou spinelles. De ce fait, la nature et la morphologie de ces inclusions endogènes vont être modifiées. La composition des inclusions recherchées est indiquée dans la figure 2 annexée, qui représente le diagramme ternaire Al₂O₃ - CaO - SiO₂ (d'après [1]). Dans les figures 2 et 3 annexées, E représente le point eutectique de "l'alliage binaire" CaO - SiO₂, et VE représente la composition des inclusions recherchées après traitement inclusionnaire. Dans le diagramme ternaire annexé, le point eutectique E correspond à la transformation réversible d'une phase liquide en deux phases solides distinctes. Ainsi, le mélange binaire préféré dans le cadre de la présente invention comprend en poids de 56% à 69% de silice (SiO₂) et de 31% à 44% de chaux (CaO).

Sur la figure 2, VE représente la plus faible température de fusion (1172°C) d'un mélange ternaire donné Al₂O₃ - CaO - SiO₂, lequel est déterminé à partir du point eutectique E en sorte que les inclusions ayant cette composition aient de fait une température de fusion très inférieure à celle de l'acier. Ainsi, les inclusions sont liquides à la température de coulée.

Dans la suite du procédé, ces inclusions vont pouvoir décanter et être à leur tour captées par le laitier de poche. Les petites inclusions, non éliminées, n'auront aucune incidence ni sur la coulabilité, ni sur les propriétés finales de l'acier.

Ce procédé présente plusieurs avantages. Il constitue notamment un traitement doux de l'acier à l'état liquide, à la différence du traitement connu à base de silico-calcium (CaSi) et d'autant plus, vis-à-vis d'un traitement standard au calcium pur (Ca), caractérisé par une réaction très énergique du calcium qui subit une sublimation (passage de l'état solide à l'état vapeur) lors de son introduction dans le bain d'acier liquide. En outre, ce procédé ne conduit pas à la formation de sulfures de calcium néfastes pour la coulabilité.

Le procédé selon l'invention est particulièrement adapté au traitement des inclusions solides présentes dans les bains d'acier comportant de l'aluminium.

Surtout, le procédé selon l'invention permet de réduire significativement le temps d'élaboration de tels aciers puisque l'étape de désulfuration peut être purement et simplement supprimée. Ce gain de temps se traduit directement en terme de gain de productivité mais également en terme de gain d'énergie, notamment électrique, et de matière. La désulfuration de l'acier liquide nécessite en effet de maîtriser la composition chimique du laitier (ajouts de chaux, d'alumine, d'aluminium par exemple), de réaliser un bullage intense en poche (insufflation de gaz par le bouchon poreux, notamment d'argon) pour favoriser les échanges chimiques entre l'acier liquide et le laitier, et en parallèle de chauffer le bain d'acier liquide (consommation importante d'énergie électrique). Enfin, l'invention permet de supprimer l'injection de fils fourrés contenant du CaSi ou Ca pur.

Les figures 4 et 5, ci-après annexées, illustrent les principales étapes d'un procédé de traitement d'un acier resulfuré calmé à l'aluminium donné à titre d'exemple non limitatif et tel que connu de l'état de la technique pour la figure 4 et amélioré selon la présente invention pour la figure 5. La nuance de l'acier traité est la même pour les deux procédés illustrés aux figures 4 et 5. Il s'agit d'un acier 29MnCr5 avec une teneur en soufre comprise entre 0,020% et 0,040% en poids et une teneur en aluminium comprise entre 0,015% et 0,040% en poids.

Le procédé décrit à la figure 4 comprend une première étape E₁ de fusion de l'acier à traiter, une seconde étape E₂ de désoxydation (calmage), une troisième étape de désulfuration E₃, une quatrième étape de mise à nuance de l'acier à traiter au four poche E₄ (à l'exception de la teneur en soufre), une cinquième étape de dégazage E₅, une sixième étape de traitement inclusionnaire E₆ à l'aide d'un fil fourré contenant un additif à base de calcium (CaSi ou Ca pur), une septième étape de mise à nuance en soufre E₇, et enfin une huitième étape de coulée en continue E₈ de l'acier traité.

La troisième étape de désulfuration E₃ consiste à désulfurer l'acier liquide notamment par des échanges chimiques entre l'acier et le laitier surnageant. Cette étape de désulfuration est complexe à mettre en oeuvre puisqu'elle nécessite de parfaitement maîtriser la composition chimique du laitier pour permettre les échanges chimiques avec l'acier liquide de manière optimale en vue de la sixième étape E₆ relative au traitement inclusionnaire. En fonction de la qualité du laitier et de la teneur en soufre (S) de l'acier traité, la seconde étape de désulfuration E₂ nécessite un minimum de temps, au moins 20 minutes dans la plupart des procédés de fabrication connus, afin de diminuer la teneur en soufre en vue de la sixième étape E₆ ultérieure de traitement des inclusions.

La sixième étape E₆ de traitement des inclusions est réalisée à l'aide d'un fil fourré de silico-calcium (CaSi), dans cet exemple précis à base d'un alliage comprenant 30% de calcium.

La septième étape E₇ de mise à nuance en soufre pour la mise à nuance finale selon le cahier des charges n'intervient qu'après un temps d'attente minimum, au moins 5 minutes, suite à la sixième étape E₆. Cette période d'attente permet de réduire la probabilité que le soufre ne se combine avec le calcium injecté via le fil fourré et évite ainsi la formation de sulfures de calcium (CaS) formant des inclusions solides à la température de coulée de l'acier traité, donc néfastes pour la coulabilité en coulée continue.

Le procédé selon l'invention, tel qu'illustré à la figure 5, permet avantageusement de supprimer la troisième étape de désulfuration E₃ et la septième étape de mise à nuance finale E₇ de l'acier traité. La deuxième étape E_{2'} de mise à nuance de l'acier à traiter au four poche consiste à la mise à nuance finale de l'acier à traiter selon le cahier des charges, y compris de la teneur en soufre. La sixième étape E_{6'} de traitement des inclusions est réalisée à l'aide d'un fil fourré selon la présente invention, comprenant dans cet exemple précis un mélange de silicate de calcium (CaO.SiO₂) et d'oxyde de manganèse (MnO) dans les proportions suivantes en poids : SiO₂ : 65,2%; CaO : 33,7%; MnO : 1,1%. Le diamètre extérieur dudit fil fourré est de l'ordre de 13,5 mm, la gaine métallique a une épaisseur de l'ordre de 0,35 mm et le fil fourré a une masse linéique de l'ordre de 227 g/m. La température de la poche d'acier à laquelle est injecté le fil fourré est de l'ordre de 1592°C et la quantité de fil fourré injecté est de l'ordre de 250g par tonne d'acier. Après la sixième étape E_{6'} de traitement des inclusions, un bullage doux d'homogénéisation à l'aide d'un bouchon poreux situé en fond de poche est réalisé durant 7 minutes. La poche d'acier est ensuite prête à être transférée à la coulée continue.

La coulabilité enregistrée à la huitième étape E_{8'} est conforme au niveau moyen de celle enregistrée dans le cadre d'un procédé standard connu de l'état de la technique, tel que celui illustré à la figure 4. Dans cet exemple précis, le taux de défauts enregistrés en coulée continue est de 4,5% pour le procédé illustré à la figure 5 contre un niveau moyen de 4,92% pour le procédé connu illustré à la figure 4. En complément, la teneur en oxygène juste avant la cinquième étape E_{5'} de dégazage est de 22 ppm. La teneur en oxygène mesurée dans le répartiteur, lorsque la poche contient encore 70 tonnes d'acier, est de 15 ppm.

Avantageusement, le procédé illustré à la figure 5 permet de réduire significativement le temps d'élaboration de tels aciers puisque l'étape de désulfuration E₃ peut être purement et simplement supprimée. Ce gain de temps se traduit directement en terme de gain de productivité mais également en terme de gain d'énergie, notamment électrique, et de matière. La désulfuration de l'acier liquide nécessite en effet de maîtriser la composition chimique du laitier (ajouts de chaux, d'alumine, d'aluminium par exemple), de réaliser un bullage intense en poche (insufflation de gaz par le bouchon poreux - consommation d'argon) pour favoriser les échanges chimiques entre l'acier liquide et le laitier, et en parallèle de chauffer le bain d'acier liquide (consommation importante d'énergie électrique).

La productivité du procédé d'élaboration des aciers à haute teneur en soufre est ainsi considérablement améliorée. De même, le procédé selon l'invention permet de réduire la consommation de soufre devant être ajouté à l'acier liquide pour respecter le cahier des charges et de supprimer l'ajout de CaSi ou de Ca pur pour le traitement inclusionnaire.

Dans cet exemple précis, la taille de la poche est de 105 tonnes et la nuance finale de l'acier traité 29MnCr5 est la suivante :
- C : 0,285% ;
- Mn : 1,298% ;
- Cr : 1,174% ;
- Si : 0,322% ;
- S : 0,029% ;
- Al : 0,035%.

### Référence bibliographique

[1] - Slag Atlas, 2nd édition, edited by Verein Deutscher Eisenhüttenleute (VDEh), ISBN 3-514-00457-9

## Revendications

1. Fil fourré pour l'introduction d'additif dans un bain d'acier liquide, du type comprenant une gaine métallique entourant ledit additif, **caractérisé en ce que** ledit additif comprend majoritairement du silicate de calcium.

2. Fil fourré selon la revendication 1, dans lequel ledit additif comprend une teneur en chaux (Ca0) variant entre 31% et 44% en poids et une teneur en silice (SiO₂) variant entre 56% et 69% en poids.

3. Fil fourré selon la revendication 1, dans lequel ledit additif comprend au moins 85% de silicate de calcium.

4. Fil fourré selon l'une des revendications 1 à 3, dans lequel ledit additif comprend en outre au moins un autre oxyde métallique, tel que FeO, MnO ou MgO.

5. Fil fourré selon la revendication 4, dans lequel la concentration de FeO ou de MnO ou de MgO dans l'additif est inférieure ou égale à 2% en poids.

6. Fil fourré selon l'une des revendications 1 à 5, dans lequel ledit additif comprend en outre un fondant.

7. Fil fourré selon la revendication 6, dans lequel la concentration de fondant dans l'additif est inférieure ou égale à 10% en poids.

8. Fil fourré selon l'une ou l'autre des revendications 6 et 7 dans lequel ledit fondant est un fluorure tel que CaF₂.

9. Procédé de fabrication d'un acier resulfuré **caractérisé en ce qu'**il comprend une étape d'introduction, dans le bain d'acier liquide, du fil fourré selon l'une des revendications 1 à 8.

10. Procédé selon la revendication 8 dans lequel l'acier resulfuré est calmé à l'aluminium.

11. Procédé selon l'une ou l'autre des revendications 9 et 10, **caractérisé en ce qu'**il comprend une première étape destinée à obtenir une base d'acier liquide, une deuxième étape de désoxydation, une troisième étape de mise à nuance, une quatrième étape de dégazage, une cinquième étape de traitement des inclusions solides à l'aide d'un fil fourré selon l'une des revendications 1 à 8.

12. Procédé selon la revendication 11, **caractérisé en ce que** la troisième étape de mise à nuance est la mise à nuance finale de l'acier liquide, éventuellement de la teneur en soufre.

13. Procédé selon l'une des revendications 9 à 12, **caractérisé en ce qu'**il ne comprend pas d'étape de désulfuration avant l'étape de traitement des inclusions solides, notamment avant la cinquième étape de traitement des inclusions solides.

14. Procédé selon l'une des revendications 11 à 13 **caractérisé en ce qu'**il comprend une étape de bullage doux d'homogénéisation, de préférence à l'aide d'un bouchon poreux disposé au fond de la poche d'acier liquide, après la cinquième étape de traitement des inclusions solides.

15. Utilisation du fil fourré selon l'une quelconque des revendications 1 à 8 pour améliorer la coulabilité des bains d'aciers resulfurés, notamment calmés à l'aluminium.

## Patentansprüche

1. Gefüllter Draht zur Zuführung eines Additivs in eine Flüssigstahlschmelze, des Typs aufweisend eine metallische Hülle, die das besagte Additiv umgibt, **dadurch gekennzeichnet, dass** das besagte Additiv mehrheitlich Kalziumsilikat aufweist.

2. Gefüllter Draht gemäß Anspruch 1, wobei das besagte Additiv aufweist einen Kalkgehalt (CaO), der zwischen 31 Gew.-% und 44 Gew.-% variiert, und einen Siliziumdioxidgehalt (SiO₂), der zwischen 56 Gew.-% und 69 Gew.-% variiert.

3. Gefüllter Draht gemäß Anspruch 1, wobei das besagte Additiv wenigstens 85% Kalziumsilikat aufweist.

4. Gefüllter Draht gemäß einem der Ansprüche 1 bis 3, wobei das besagte Additiv ferner wenigstens ein anderes Metalloxid aufweist, wie FeO, MnO oder MgO.

5. Gefüllter Draht gemäß Anspruch 4, wobei die Konzentration von FeO oder MnO oder MgO in dem Additiv kleiner oder gleich 2 Gew.-% ist.

6. Gefüllter Draht gemäß einem der Ansprüche 1 bis 5, wobei das besagte Additiv ferner ein Flussmittel aufweist.

7. Gefüllter Draht gemäß Anspruch 6, wobei die Konzentration des Flussmittels in dem Additiv kleiner oder gleich 10 Gew.-% ist.

8. Gefüllter Draht gemäß dem einen oder dem anderen der Ansprüche 6 und 7, wobei das besagte Flussmittel ein Fluorid ist, wie CaF₂.

9. Verfahren zur Herstellung eines auf-geschwefelten Stahls, **dadurch gekennzeichnet, dass** es aufweist einen Schritt der Zuführung, in eine Flüssigstahlschmelze, des gefüllten Drahts gemäß einem der Ansprüche 1 bis 8.

10. Verfahren gemäß Anspruch 8, wobei der auf-geschwefelte Stahl mit Aluminium beruhigt wird.

11. Verfahren gemäß dem einen oder dem anderen der Ansprüche 9 und 10, **dadurch gekennzeichnet, dass** es aufweist einen ersten Schritt, der dazu vorgesehen ist, eine flüssige Stahlbasis zu erlangen, einen zweiten Schritt der Desoxydation, einen dritten Schritt des Legierungsfeineinstellens, einen vierten Schritt der Entgasung, einen fünften Schritt der Behandlung der Festkörper-Inklusionen mit Hilfe eines gefüllten Drahts gemäß einem der Ansprüche 1 bis 8.

12. Verfahren gemäß Anspruch 11, **dadurch gekennzeichnet, dass** der dritte Schritt des Legierungsfeineinstellens das finale Legierungsfeineinstellen des Flüssigstahls ist, gegebenenfalls des Schwefelgehalts.

13. Verfahren gemäß einem der Ansprüche 9-12, **dadurch gekennzeichnet, dass** es keinen Schritt der Entschwefelung vor dem Schritt der Behandlung von Festkörper-Inklusionen, insbesondere vor dem fünften Schritt der Behandlung der Festkörper-Inklusionen aufweist.

14. Verfahren gemäß einem der Ansprüche 11 bis 13, **dadurch gekennzeichnet, dass** es aufweist einen Schritt sanften Durchperlens zur Homogenisierung, bevorzugt mit Hilfe eines porösen Stopfens, der am Boden der Flüssigstahlpfanne angeordnet ist, nach dem fünften Schritt der Behandlung der Festkörper-Inklusionen.

15. Verwendung des gefüllten Drahts gemäß einem der Ansprüche 1 bis 8 zum Verbessern der Gießbarkeit von auf-geschwefelten Stahlschmelzen, die insbesondere mittels Aluminium beruhigt sind.

## Claims

1. A cored wire for introducing additive into a bath of liquid steel, of the type comprising a metal sheath surrounding said additive, **characterized in that** said additive predominantly comprises calcium silicate.

2. The cored wire as claimed in claim 1, in which said additive comprises a lime (CaO) content ranging between 31% and 44% by weight and a silica (SiO₂) content ranging between 56% and 69% by weight.

3. The cored wire as claimed in claim 1, in which said additive comprises at least 85% calcium silicate.

4. The cored wire as claimed in one of claims 1 to 3, in which said additive also comprises another metal oxide, such as FeO, MnO or MgO.

5. The cored wire as claimed in claim 4, in which the concentration of FeO or MnO or MgO in the additive is less than or equal to 2% by weight.

6. The cored wire as claimed in one of claims 1 to 5, in which said additive also comprises a flux.

7. The cored wire as claimed in claim 6, in which the concentration of flux in the additive is less than or equal to 10% by weight.

8. The cored wire as claimed in either of claims 6 and 7, in which said flux is a fluoride such as CaF₂.

9. A process for manufacturing a resulfurized steel, **characterized in that** it comprises a step of introducing, into the bath of liquid steel, cored wire as claimed in one of claims 1 to 8.

10. The process as claimed in claim 8, in which the resulfurized steel is killed with aluminum.

11. The process as claimed in either of claims 9 and 10, **characterized in that** it includes a first step for obtaining a liquid steel base, a second step of deoxidation, a third step of grading, a fourth step of degassing, and a fifth step of treating the solid inclusions using a cored wire as claimed in one of claims 1 to 8.

12. The process as claimed in claim 11, **characterized in that** the third step of grading is the final grading of the liquid steel, optionally of the sulfur content.

13. The process as claimed in one of claims 9 to 12, **characterized in that** it does not include a desulfurization step before the step of treating the solid inclusions, especially before the fifth step of treating the solid inclusions.

14. The process as claimed in one of Claims 11 to 13, **characterized in that** it includes a step of gentle homogenizing gas stirring, preferably using a porous plug located at the bottom of the ladle of liquid steel, after the fifth step of treating the solid inclusions.

15. The use of the cored wire as claimed in any one of Claims 1 to 8, for improving the flowability of baths of resulfurized steels, especially killed with aluminum.
